# EUROPÄISCHE PATENTSCHRIFT

(11) **EP 1 119 651 B1**
(45) Veröffentlichungstag und Bekanntmachung des Hinweises auf die Patenterteilung: **10.07.2002**
(21) Anmeldenummer: 99969454.0
(22) Anmeldetag: 17.09.1999
(51) Int. Cl.: C23C 26/00, C23C 4/18

(54) **VERFAHREN ZUM HERSTELLEN EINER VERSCHLEISSSCHICHT BEI ZYLINDERLAUFBAHNEN**
METHOD OF PRODUCING A WEARING COAT FOR CYLINDER BARRELS
PROCEDE DE PRODUCTION D'UNE COUCHE D'USURE SUR DES SURFACES DE GLISSEMENT DE CYLINDRES

(30) Priorität: 17.09.1998 DE 19842608
(43) Veröffentlichungstag der Anmeldung: 01.08.2001
(73) Patentinhaber: KS Aluminium Technologie Aktiengesellschaft, 74172 Neckarsulm (DE)
(72) Erfinder: LAUDENKLOS, Manfred, D-61137 Schöneck (DE); MÖDING, Herbert, D-74177 Bad Friedrichshall (DE); STENZEL, Otto, D-71543 Neuhütten-Wüstenrot (DE); URHAHN, Ludger, D-69231 Rauenberg (DE)
(74) Vertreter: Dreiss, Fuhlendorf, Steimle & Becker
(86) Internationale Anmeldenummer: EP9906890
(87) Internationale Veröffentlichungsnummer: WO0017415

(56) Entgegenhaltungen:
- EP-A- 0 745 698
- DE-A- 19 702 893
- GB-A- 837 299
- US-A- 4 490 411

## Beschreibung

Die Erfindung betrifft ein Verfahren zum Herstellen einer Verschleißschicht bei Zylinderlaufbahnen von Leichtmetall-Zylindern für Verbrennungskraftmaschinen, wobei eine die Verschleißschicht bildende Metalllegierung mit einer Schichtdicke zwischen 10 und 600 µm auf die Innenseite des die Zylinderlaufbahn bildenden Zylinderraums aufgebracht wird

Es war seither üblich, die Verschleißschicht in Form einer mit dem Leichtmetall des Zylinders umgießbaren Zylinderlaufbuchse aufzubringen. Die Anbindung der Laufbuchse an den Umguss des Zylinders ist jedoch problematisch und bildet stets eine Schwachstelle für diese Technologie.

Auch das Aufbringen von Verschleißschichten durch Plasma- oder Flammspritzen führten zu keiner vollständigen metallurgischen Bindung zwischen der Verschleißschicht und der Leichtmetalllegierung des Zylinders. Es besteht daher die Gefahr, dass sich die Verschleißschicht mechanisch ablöst. Auch das Problem der sog. Spaltkorrosion ist nach wie vor nicht zufriedenstellend gelöst.

Die DE 197 02 893 A1 beschreibt ein Verfahren zur Randschichtbehandlung von Aluminiumwerkstoffen, wonach Metalle oder metallische Verbindungen aufgebracht und induktiv auf Temperaturen unterhalb der Solidustemperatur des Grundwerkstoffes erwärmt und längere Zeit gehalten werden. Diese Stoffe sollen dann in den Grundwerkstoff diffundieren und dort mit dem Grundmaterial verschleißmindernde harte Verbindungen erst ausbilden.

Der vorliegenden Erfindung liegt die Aufgabe zu Grunde, ein Verfahren der eingangs genannten Art anzugeben, bei dem die Anbindung einer Verschleißschicht an die Leichtmetalllegierung des Zylinders verbessert wird, wobei die Verschleißschicht in ihren Eigenschaften selbst nicht verändert wird.

Diese Aufgabe wird bei einem Verfahren der genannten Art erfindungsgemäß dadurch gelöst, dass von innerhalb des Zylinderraums ein elektromagnetisches Wechselfeld mit einer Frequenz zwischen 10 kHz und 5 MHz für eine Dauer von 1 bis 30 Sekunden auf die Verschleißschicht eingestrahlt wird und dass dadurch ein Grenzflächenbereich am Übergang vom Grundmaterial des Zylinders zur Verschleißschicht teilerschmolzen wird mit einem Flüssiganteil von weniger als 50 % und dass dadurch Grenzflächendiffusionsprozesse erzeugt werden.
Der Grenzflächenbereich wird sehr kurzzeitig über die Solidustemperatur des Grundmaterials erhitzt, jedoch dabei nur teilerschmolzen so dass der Flüssiganteil unter 50 % liegt, da andernfalls eine Beeinträchtigung der Maßhaltigkeit zu befürchten wäre.

Die Leitfähigkeit von Leichtmetallzylinderlegierungen, insbesondere von Aluminiumlegierungen ist üblicherweise so groß, dass die Eindringtiefe der elektromagnetischen Wellen sehr gering ist und nur etwa 1 bis 10 µm beträgt. Innerhalb dieses Grenzflächenbereichs werden elektrische Wirbelströme erzeugt, welche ihrerseits ein Eindringen des Felds nach der Lenzschen Regel zu verhindern suchen, so dass die Feldstärke des eindringenden elektromagnetischen Wechselfelds mit zunehmender Tiefe exponentiell abnimmt. Durch die Wirbelströme kann eine sehr starke lokale, im wesentlichen auf die Eindringtiefe begrenzte Erhitzung der Leichtmetalllegierung über ihren Soliduspunkt erreicht werden. Der Grenzflächenbereich im Übergang zwischen Grundmaterial und Verschleißschicht wird teilerschmolzen mit einem Flüssigkeitsanteil von weniger als 50 %. In dem Übergangsbereich finden dann Grenzflächendiffusionsprozesse auf Grund der mit steigender Temperatur erhöhten Beweglichkeit der Legierungsbestandteile auf. Die vorstehend beschriebenen Prozesse finden innerhalb eines sehr kurzen, auf 1 bis 30 Sekunden begrenzten Zeitraums statt. Sie führen zu einer durchgehenden metallurgischen Anbindung der Verschleißschicht an die Leichtmetalllegierung des Zylinders.

Es besteht die Möglichkeit, die Verschleißschicht durch Plasmaspritzen oder Flammspritzen auf die Innenseite des Zylinderraums aufzubringen und anschließend eine metallurgische Anbindung durch lokales induktives Erhitzen gemäß der Erfindung durchzuführen - es ist zumindest auch theoretisch denkbar, die Verschleißschicht durch Walzplattieren auf die Innenseite des Zylinderraums aufzubringen.

Weiterhin wäre die Verwendung einer dünnwandigen Trägerbuchse, auf welche die Verschleißteilschicht aufgebracht wird, denkbar. Die Trägerbuchse wird wie eine konventionelle Laufbuchse eingegossen. Hierbei verklammert sich die Beschichtung mit dem Umguss. Bei der Bearbeitung des Kurbelgehäuses wird das Material der Trägerbuchse zerspant und somit die Verschleißschicht freigelegt.
Ferner könnte es sich als vorteilhaft erweisen, wenn die Verschleißschicht zuvor auf eine Pinole des Gießwerkzeugs buchsenförmig aufgespritzt würde.

Weitere Einzelheiten, Merkmale und Vorteile der Erfindung ergeben sich aus den beigefügten Ansprüchen und der zeichnerischen Darstellung und nachfolgenden Beschreibung einer Vorrichtung zur Durchführung des erfindungsgemäßen Verfahrens. In der Zeichnung zeigt:
- Figur 1: eine Längsschnittansicht einer Vorrichtung zur Ausführung des erfindungsgemäßen Verfahrens; und
- Figur 2: eine Längsschnittansicht einer weiteren Vorrichtung zur Ausführung des erfindungsgemäßen Verfahrens in schematischer Darstellung.

Die Figur zeigt eine insgesamt mit dem Bezugszeichen 2 bezeichnete Vorrichtung, die als selbstständig erfindungsbegründend angesehen wird, zum Erzeugen und Einstrahlen eines elektromagnetischen Wechselfelds in eine Verschleißschicht bzw. eine darunterliegende Leichtmetalllegierung einer Zylinderlaufbahn eines Zylinderblocks einer Verbrennungskraftmaschine. Die Vorrichtung 2 wird in Zylinderlängsrichtung, also in Richtung des Pfeils 4, in eine Zylinderbohrung eingeführt. Die Vorrichtung umfasst einen Trägerkörper 6 bestehend aus einem Außenrohr 8 und einem Innenrohr 10, wobei das Außenrohr 8 einen flanschförmigen Abschnitt 11 aufweist, mit dem die Vorrichtung 2 kopfseitig auf dem nicht dargestellten Zylinderblock auflegbar ist. Das Außenrohr 8 bzw. das Innenrohr 10 stellen zugleich die elektrische Koaxzuführung zu einer Induktionsspule 12 in Form eines Hohlleiters 14 mit rechteckigem Querschnitt dar, der schraubenförmig um die Längsachse herum vorgesehen ist. Zwischen den Windungen des Hohlleiters 14 ist ein feldkonzentrierendes Mittel 16 in Form von Ferrit-Kernen für hochfrequente Wechselfelder bzw. in Form von Blechpaketen aus Nickellegierung für Wechselfelder bis 50 kHz vorgesehen, durch welche das Auftreten von Wirbelströmen innerhalb der Induktionsvorrichtung weitestgehend vermieden werden soll. Der schraubenförmige Hohlleiter 14 bildet zugleich ein Leitungsmittel 18 für ein Kühlmittel, welches im dargestellten Fall durch das Innenrohr 10 zugeführt und im Bereich von dessen unterem Ende in den Hohlleiter 14 gespeist wird. Das Kühlmedium durchfließt den schraubenförmigen Hohlleiter 14 und verlässt die Anordnung im oberen Bereich zwischen dem Innenrohr 10 und dem Außenrohr 8 in axialer Richtung.

Figur 2 zeigt in schematischer Darstellung eine weitere bevorzugte Anordnung einer Vorrichtung 20 zum Erzeugen und Einstrahlen eines elektromagnetischen Wechselfelds. Diese Anordnung ist gegenüber der vorstehend beschriebenen in vorteilhafter Weise mit nur einer einzigen innengekühlten Windung 22 ausgebildet, d. h. die Spule ist in axialer Richtung so kurz wie möglich. Die Windung 22 hat im Bereich ihrer radial äußeren der zu behandelnden Oberfläche 24 zugewandten Seite eine spitz auslaufende Geometrie. Auf diese Weise kann innerhalb der Oberfläche der Zylinderlaufbahn eine in Umfangsrichtung umlaufende, in axialer Richtung aber extrem kurze, also lokal stark begrenzte Aufheizzone erreicht werden. Diese Vorrichtung 20 wird dann in axialer Richtung 24 relativ zu der Zylinderbohrung bewegt. Es hat sich gezeigt, daß mit dieser spitz auslaufenden Geometrie das Grundmaterial radial außerhalb des erfindungsgemäß über die Solidus-Temperatur zu erhöhenden Grenzflächenbereichs leichter kälter gehalten werden kann. Dies erweist sich als vorteilhaft, da infolge der Behandlung erzeugte Verzüge des herzustellenden Bauteils in geringerem Maße auftreten.

Anstelle einer einwindigen Spule kann auch eine mehrwindige Spule mit einem Feldkonzentrator verwendet werden, der es ermöglicht, eine in axialer Richtung 24 sehr kurze Wärmeeintragsstrecke zu erzeugen. In jedem Fall wird eine derartige Anordnung relativ zur beschichteten und zu behandelnden Zylinderlaufbahn bewegt.

Zur Durchführung des erfindungsgemäßen Verfahrens wird die Anordnung 2 bzw. 20 in Längsrichtung 4 in eine Zylinderbohrung einer Verbrennungskraftmaschine eingeführt. Die Anordnung 2 verbleibt stationär, während die Anordnung 20 gegenüber der Zylinderlaufbahn in axialer Richtung bewegt wird. Es werden kurzzeitig Ströme von mehreren Tausend Ampere im Bereich zwischen 10 kHz und 5 MHz für eine Zeitdauer von 1 bis 30 Sekunden über die koaxiale Zuführung in bzw. durch die Hohlleiter 14 1 bis 30 Sekunden erzeugt.

Dieses elektromagnetische Wechselfeld dringt in die Oberfläche einer Verschleißschicht einer Zylinderlaufbahn und das Grundmaterial der Zylinderlaufbahn ein und erwärmt einen Grenzflächenbereich ins heterogene Gebiet einer der Materialien (über Solidustemperatur). Hierdurch wird auf Grund der sich einstellenden Grenzflächendiffusionsprozesse eine innige metallische Anbindung zwischen dem Metall des Grundmaterials des Zylinderblocks und der Verschleißschicht erzeugt.

## Patentansprüche

1. Verfahren zum Herstellen einer Verschleißschicht bei Zylinderlaufbahnen von Leichtmetall-Zylindern für Verbrennungskraftmaschinen, wobei eine die Verschleißschicht bildende Metalllegierung mit einer Schichtdicke zwischen 10 und 600 µm auf die Innenseite des die Zylinderlaufbahn bildenden Zylinderraums aufgebracht wird, **dadurch gekennzeichnet, dass** von innerhalb des Zylinderraums ein elektromagnetisches Wechselfeld mit einer Frequenz zwischen 10 kHz und 5 MHz für eine Dauer von 1 bis 30 Sekunden auf die Verschleißschicht eingestrahlt wird und dass dadurch ein Grenzflächenbereich am Übergang vom Grundmaterial des Zylinders zur Verschleißschicht teilerschmolzen wird mit einem Flüssiganteil von weniger als 50 % und dass dadurch Grenzflächendiffusionsprozesse erzeugt werden.

2. Verfahren nach Anspruch 1, **dadurch gekennzeichnet, dass** der Leichtmetallzylinder aus Aluminiumlegierung gegossen ist und durch das eingestrahlte Wechselfeld eine Temperatur innerhalb des Grenzflächenbereichs von 500 bis 600 Grad C erzeugt wird.

3. Verfahren nach Anspruch 1 oder 2, **dadurch gekennzeichnet, dass** ein Grenzflächenbereich mit einer Breite von 3 bis 15 µm auf Schmelztemperatur gebracht wird.

4. Verfahren nach Anspruch 1, 2 oder 3, **dadurch gekennzeichnet, dass** die Metalllegierung durch Plasmaspritzen oder Flammspritzen auf die Innenseite des Zylinderraums aufgebracht wird.

5. Verfahren nach Anspruch 1, 2 oder 3, **dadurch gekennzeichnet, dass** die Metalllegierung durch Walzplattieren auf die Innenseite des Zylinderraums aufgebracht wird.

6. Verfahren nach Anspruch 1, 2 oder 3, **dadurch gekennzeichnet, dass** die Metalllegierung in Form einer von der Schmelze des Zylinders umgossenen Laufbuchse auf die Innenseite des Zylinderraums aufgebracht wird.

7. Verfahren nach einem der vorstehenden Ansprüche, **dadurch gekennzeichnet, dass** die Frequenz des elektromagnetischen Wechselfeldes derart gewählt ist, dass die Eindringtiefe 15 bis 650 µm beträgt.

8. Verfahren nach einem der vorstehenden Ansprüche, **dadurch gekennzeichnet, dass** als Verschleißschicht z.B. eine Eisen-Basislegierung aufgebracht wird.

9. Verfahren nach einem der vorstehenden Ansprüche, **dadurch gekennzeichnet, dass** die Verschleißschicht Stoffe mit hoher Diffusionsgeschwindigkeit im Grundmaterial umfasst, insbesondere Lithium, Beryllium, Bor.

10. Verfahren nach einem der vorstehenden Ansprüche, **dadurch gekennzeichnet, dass** das Grundmaterial gekühlt wird.

11. Verfahren nach Anspruch 10, **dadurch gekennzeichnet,dass** das Grundmaterial von der von der Verschleißschicht abgewandten Seite her gekühlt wird.

## Claims

1. Method for producing a wearing coat in cylinder barrels of light metal cylinders for internal-combustion engines, a metal alloy forming the wearing coat with a layer thickness between 10 and 600 µm being applied to the inside of the cylinder chamber forming the cylinder barrel, **characterised in that** an electromagnetic alternating field with a frequency of 10 kHz and 5 MHz is radiated onto the wearing coat from inside the cylinder chamber for a duration of 1 to 30 seconds, and **in that** an interfacial region at the transition from base material of the cylinder to wearing coat is consequently partially melted with a liquid content of less than 50%, and **in that** interfacial diffusion processes are generated as a result.

2. Method according to claim 1, **characterised in that** the light metal cylinder is cast from aluminium alloy and a temperature within the interfacial range of 500 to 600°C is generated owing to the radiated alternating field.

3. Method according to claim 1 or 2, **characterised in that** an interfacial region with a width of 3 to 15 µm is brought to melting temperature.

4. Method according to claim 1, 2 or 3, **characterised in that** the metal alloy is applied to the inside of the cylinder chamber by plasma spraying or flame spraying.

5. Method according to claim 1, 2 or 3, **characterised in that** the metal alloy is applied to the inside of the cylinder chamber by roll bonding.

6. Method according to claim 1, 2 or 3, **characterised in that** the metal alloy is applied to the inside of the cylinder chamber in the form of a liner cast-in from the melt of the cylinder.

7. Method according to any of the preceding claims, **characterised in that** the frequency of the electromagnetic alternating field is selected such that the penetration depth is 15 to 650 µm.

8. Method according to any of the preceding claims, **characterised in that**, for example, an iron master alloy is applied as wearing coat.

9. Method according to any of the preceding claims, **characterised in that** the wearing coat comprises materials with a high diffusion rate in the base material, in particular lithium, beryllium, boron.

10. Method according to any of the preceding claims, **characterised in that** the base material is cooled.

11. Method according to claim 10, **characterised in that** the base material is cooled from the side remote from the wearing coat.

## Revendications

1. Procédé de production d'une couche d'usure sur des surfaces de glissement de cylindres en alliage léger pour moteurs à combustion interne, dans lequel l'alliage métallique formant la couche d'usure est appliqué sur la face interne du cylindre formant la surface de glissement de cylindre sur une épaisseur comprise entre 10 et 600 µm, **caractérisé en ce qu'**un champ électromagnétique alternatif d'une fréquence comprise entre 10 kHz et 5 MHz est appliqué sur la couche d'usure depuis l'intérieur du cylindre pendant une durée de 1 à 30 secondes, induisant la fusion partielle d'une zone d'interface au niveau de la transition entre le matériau de base du cylindre et la couche d'usure, avec une fraction liquide inférieure à 50 %, et, par voie de conséquence, des phénomènes de diffusion à l'interface.

2. Procédé selon la revendication 1, **caractérisé en ce que** le cylindre en alliage léger est coulé en alliage d'aluminium et **en ce que** le champ alternatif appliqué permet d'atteindre une température comprise entre 500 et 600 degrés C à l'intérieur de la zone d'interface.

3. Procédé selon la revendication 1 ou 2, **caractérisé en ce qu'**une zone d'interface d'une largeur de 3 à 15 µm est portée à température de fusion.

4. Procédé selon la revendication 1, 2 ou 3, **caractérisé en ce que** l'alliage métallique est appliqué sur la face interne du cylindre par pulvérisation par plasma ou métallisation à la flamme.

5. Procédé selon la revendication 1, 2 ou 3, **caractérisé en ce que** l'alliage métallique est plaqué sur la face interne du cylindre par laminage.

6. Procédé selon la revendication 1, 2 ou 3, **caractérisé en ce que** l'alliage métallique est rapporté sur la face interne du cylindre sous la forme d'une chemise enrobée par coulage du cylindre.

7. Procédé selon l'une quelconque des revendications précédentes. **caractérisé en ce que** la fréquence du champ électromagnétique alternatif est choisie de telle sorte que la profondeur de pénétration soit comprise entre 15 et 650 µm.

8. Procédé selon l'une quelconque des revendications précédentes, **caractérisé en ce que** le matériau appliqué pour former la couche d'usure est par exemple un alliage à base de fer.

9. Procédé selon l'une quelconque des revendications précédentes, **caractérisé en ce que** la couche d'usure comporte des substances diffusant rapidement dans le matériau de base, en particulier du lithium, du béryllium, du bore.

10. Procédé selon l'une quelconque des revendications précédentes, **caractérisé en ce que** le matériau de base est refroidi.

11. Procédé selon la revendication 10, **caractérisé en ce que** le matériau de base est refroidi par le côté opposé à la couche d'usure.
